# EUROPÄISCHE PATENTSCHRIFT

(11) **EP 4 495 319 B1**
(45) Veröffentlichungstag und Bekanntmachung des Hinweises auf die Patenterteilung: **17.12.2025**
(21) Anmeldenummer: 24176367.1
(22) Anmeldetag: 16.05.2024
(51) Int. Cl.: D06P 1/34, D06P 1/651, D06P 5/00, D06P 1/36

(54) **VERFAHREN ZUM FÄRBEN VON ROHRGEFLECHT**
PROCESS FOR DYEING PIPE BRAIDS
PROCÉDÉ DE TEINTURE DE TRESSE TUBULAIRE

(30) Priorität: 17.07.2023 DE 102023118877
(43) Veröffentlichungstag der Anmeldung: 22.01.2025
(73) Patentinhaber: Thonet GmbH, 35066 Frankenberg (DE)
(72) Erfinder: Berkemeyer, Philipp, 34549 Edertal (DE); Schulz, Jan Christian, 27245 Barenburg (DE)
(74) Vertreter: Schlimme, Wolfram

(56) Entgegenhaltungen:
- KRAAYEVELD ANNETTA: "Tea Staining Baskets", 4 May 2016 (2016-05-04), pages 1 - 6, XP093223897, Retrieved from the Internet <URL:https://www.prairiewoodbasketry.com/index.php/2016/05/04/tea-staining-baskets/> [retrieved on 20241113]
- N/A: "Dyes for Baskets: Exploring the World of Natural Colors - Pioneerthinking.com", PIONEERTHINKING.COM, 22 May 2023 (2023-05-22), XP093224114, Retrieved from the Internet <URL:https://pioneerthinking.com/natural-dyes-for-baskets-a-step-by-step-guide-to-achieving-beautiful-hues/>

## Beschreibung

Diese PCT-Anmeldung nimmt die Priorität der deutschen Patentanmeldung DE 10 2023 118 877.1 vom 17. Juli 2023 in Anspruch.

### TECHNISCHES GEBIET

Die vorliegende Erfindung betrifft ein Verfahren zum Färben von Rohrgeflecht gemäß dem Oberbegriff des Patentanspruchs 1. Sie betrifft weiterhin die Verwendung eines Färbeverfahrens für geflochtenes Rohrgeflecht gemäß dem Oberbegriff des Anspruchs 14 und alternativ des Anspruchs 15 sowie ein Rohrgeflecht gemäß dem Oberbegriff des Anspruchs 16.

### HINTERGRUND DER ERFINDUNG

Rohrgeflecht, beispielsweise Wiener Geflecht, wird als natürlicher Rohstoff für die Bespannung der Sitz- und/oder Lehnenfläche von Sitzmöbeln in der ihm eigenen hellen natürlichen Farbe eingesetzt. Aus Designgründen wird es angestrebt, das Rohrgeflecht auch in abweichenden Farben im Möbelbau einsetzen zu können. Dabei soll das Rohrgeflecht einerseits seine technischen Eigenschaften behalten und anderseits eine andere Färbung annehmen, die ihrerseits wiederum in ihren technischen Eigenschaften (Lichtechtheit, Schweißechtheit, Abriebfestigkeit) den Anforderungen an eine Sitzbespannung entspricht.

Eine Färbung der als Rohmaterial zur Herstellung des Rohrgeflechts verwendeten Faserstränge wäre technisch zwar möglich, ist jedoch aus Qualitätsgründen nicht erstrebenswert, da das fertig geflochtene Rohrgeflecht-Halbzeug von Zulieferern der Möbelindustrie bezogen wird, auf deren Verarbeitungsqualität der Möbelhersteller faktisch keinen Einfluss ausüben kann. Um die Problematik ständiger Reklamationen von vorneherein auszuschalten, wird angestrebt, das fertige Rohrgeflecht-Halbzeug durch den Möbelhersteller unter eigener Qualitätsverantwortung zu färben.

Eine auftragende Färbung (Lackieren, Beizen) des Rohrgeflechts wäre zwar naheliegend, doch werden dabei jene Bereiche des Rohrgeflechts nicht mit eingefärbt, in denen Faserstränge einander überlappen. Verschieben sich dann im Laufe der Benutzung die Faserstränge des Rohrgeflechts relativ zu einander, werden diese ungefärbten Bereiche sichtbar, wodurch das Gesamtbild des Rohrgeflechts unansehnlich wird. Das gleiche gilt im Wesentlichen auch für die Verwendung von Beizen. Zudem kann eine auf das Rohrgeflecht aufgetragene Lackfarbe im Laufe der Zeit abgerieben werden oder durch die dynamische Wechselbelastung des Rohrgeflechts während der Benutzung eines damit ausgestatteten Sitzmöbels sogar abplatzen. Daher sollte das Rohrgeflecht durchgefärbt werden.

Die Faserstränge des Rohrgeflechts werden aus der Rotang-Palme gewonnen und sind allgemein als Rattan bekannt. Die Faserstränge des Rohrgeflechts werden ausschließlich aus der äußersten Schicht, der Haut, eines Pflanzentriebes gewonnen. Diese zeichnet sich durch eine glatte Oberfläche und eine hohe Festigkeit aus, weswegen diese Hautschicht für die Verwendung als Sitzbespannung ideal ist und deren glatte Oberfläche auch die Sichtseite des Rohrgeflechts bildet. Diese Oberfläche scheint jedoch keinerlei Kapillaren oder Fasern zu besitzen, was die Schwierigkeit erhöht, einen Farbstoff nachhaltig von außen direkt in die Oberfläche einzubringen.

Die Unterseite der Faserstränge weist hingegen eine gewöhnliche faserige Struktur auf, wie man sie auch von Rattanmöbeln kennt. Hier ist das Einbringen eines Farbstoffes unproblematisch, jedoch dringt dabei der Farbstoff nicht gleichmäßig bis in die Oberflächenschicht vor.

### STAND DER TECHNIK

Aus der DE 479 801 A, die sich mit dem Bleichen von Stuhlrohr und Peddigrohr befasst, ist es bekannt, dass die äußere Oberfläche des Stuhlrohrs widerstandsfähig ist, da dort Kieselsäureeinlagerungen vorliegen.

Die DE 736 022 A befasst sich mit einem zweistufigen Verfahren zum Färben von getrocknetem Schilf oder anderen Pflanzenteilen, wobei das Färbegut zunächst mit einer Lösung aus wasserlöslichen Salzen und dann mit einer wässrigen Lösung eines alkalisch wirkenden Mittels behandelt wird.

Die EP 1 012 374 B1 betrifft ein Verfahren zur Behandlung eines Holzsubstrats, das in einem ersten Schritt mit einer eine Metallsalzlösung enthaltenden wässrigen Lösung in Kontakt gebracht wird und in einem zweiten Schritt mit einer wässrigen Lösung in Kontakt gebracht wird, die eine Lösung eines Oxidationsmittels umfasst. Die jeweiligen Verweilzeiten des Holzsubstrats in den Lösungen sollen dabei so bemessen sein, dass das Substrat gefärbt bzw. gebeizt wird.

Die EP 3 047 946 A1 zeigt und beschreibt ein Verfahren zur Behandlung von Rattan, bei welchem eine längs verlaufende Röhrchen aufweisende Rattanstange an ein Rohrleitungssystem angeschlossen wird, durch welches sie unter Überdruck mit einer Flüssigkeit beaufschlagt wird. Diese Flüssigkeit, die unter Druck in die Rattanstange eingeleitet wird, kann beispielsweise Farbe sein. Durch dieses Verfahren wird die Farbe von innen nach außen durch das Holz der Rattanstange und durch deren Kapillaren hindurchgedrückt, um das Rattan durchzufärben.

Die EP 3 464 401 B1 betrifft eine wässrige Polymerdispersion und ein Herstellungsverfahren dafür sowie deren Verwendung zur Herstellung von Holz-/Bambus-/Rattan-Außenbeschichtungen. Eine Durchfärbung des Materials mit einem natürlichen Farbstoff ist dabei nicht vorgesehen.

Die CN 1 09 623 987 A betrifft ein Verfahren zur Herstellung von Bambusprodukten, nämlich Geflecht aus rotem Bambus. Bambusscheiben werden für mehrere Tage in eine Salzlösung eingelegt, so dass die Bambuszellen Wasser verlieren und sich darin Salz anlagert, was für die Anhaftung von Farbstoffen vorteilhaft sein soll.

Die DE 561 455 A ist auf ein Verfahren zum Veredeln von Furnierhölzern gerichtet, wobei das Holz zunächst mit einer stark chlorhaltigen Hypochlorit-Lösung gebleicht wird. Anschließend erfolgt eine Auswaschung mit Wasser und eine Nachbehandlung mit Wasserstoffsuperoxid.

Aus der CN 1 10 509 368 A ist ein Verfahren zur Herstellung einer komplexen Tafel aus Pflanzenfasern, pflanzlichem Polyphenol und Metallsalzen bekannt. Das Metallsalz wird in die Pflanzenfasern eingeleitet, wodurch sich die Farbe der Pflanzenfasern ändert.

Aus der CN 1 10 480 764 A ist ein Verfahren zur Herstellung eines Komposits aus einzelnen Tafeln bekannt, bei denen einzelne Tafeln mit pflanzenbasiertem Polyphenol getränkt und dann mit Metallsalzen behandelt werden.

Aus der CN 1 10 561 570 A ist ein Verfahren zur Herstellung einer künstlichen Bambustafel bekannt, bei dem die Bambustafel mit pflanzenbasiertem Polyphenol getränkt und dann mit Metallsalzen behandelt wird, um unter anderem eine Farbwirkung zu erzeugen.

Aus der im Internet verfügbaren Nichtpatentliteratur "Tea Stainig Baskets" (https://www.prairiewoodbasketry.com/index.php/2016/05/04/tea-staining-baskets/) ist ein Verfahren zum Färben von Korbgeflecht bekannt, bei dem das Korbgeflecht aus inneren Fasersträngen eines Pflanzentriebes gebildet ist. Das Korbgeflecht wird dabei mit einer Teelösung benetzt und anschließend einer Begasung mit Ammoniakdämpfen ausgesetzt.

### DARSTELLUNG DER ERFINDUNG

Aufgabe der vorliegenden Erfindung ist es, ein verbessertes Verfahren zum Färben von bereits geflochtenem Rohrgeflecht anzugeben, das von aus der Außenhaut eines Pflanzentriebes gewonnenen und miteinander verflochtenen flachen Strängen gebildet ist, und bei dem das Rohrgeflecht gleichmäßig deckend eingefärbt werden kann und zwar auch dort, wo einzelne Stränge des Rohrgeflechts einander überlappen.

Diese Aufgabe wird gelöst durch ein Verfahren mit den Merkmalen des Anspruchs 1.

Bei einem Verfahren zum Färben von Rohrgeflecht, insbesondere von Rattan- oder Peddigrohrgeflecht, mit natürlichen Farbstoffen oder farbwirksamen Reagenzien, wobei das Rohrgeflecht durch eine Vielzahl von aus der Außenhaut eines Pflanzentriebes gewonnenen und miteinander verflochtenen flachen Strängen gebildet ist, deren glatte Außenhaut-Oberfläche zu einer Seite gerichtet ist und so eine obere glatte Oberfläche und eine untere raue Oberfläche des Rohrgeflechts gebildet sind, sind erfindungsgemäß folgende Schritte vorgesehen:
a) Eintauchen des Rohrgeflechts in ein erstes Tauchbad aus einer wässrigen Lösung eines natürlichen Gerbstoffes und Baden des Rohrgeflechts in dieser wässrigen Gerbstofflösung für einen ersten vorgegebenen Zeitraum zumindest bis sich das Rohrgeflecht mit der wässrigen Gerbstofflösung vollgesaugt hat und auf den Boden des ersten Tauchbadgefäßes absinkt und/oder zwischen einem Tag und zwei Wochen;
b) Entnehmen des Rohrgeflechts aus dem ersten Tauchbad und vorzugsweise Abtropfenlassen der noch anhaftenden wässrigen Gerbstofflösung;
c) Beaufschlagen des Rohrgeflechts mit einem natürlichen Farbstoff oder mit farbwirksamen Reagenzien für einen zweiten vorgegebenen Zeitraum zwischen 12 Stunden und 24 Stunden oder von 4 bis 7 Tagen oder bis sich das Rohrgeflecht mit einer wässrigen Lösung des natürlichen Farbstoffs oder der farbwirksamen Reagenzien in einem zweiten Tauchbadgefäß vollgesaugt hat und auf den Boden des zweiten Tauchbadgefäßes absinkt.

Als Farbstoff werden hier chemische Verbindungen bezeichnet, die die Eigenschaft besitzen, andere Materialien zu färben. Unter natürlichen Farbstoffen werden hier Farbstoffe verstanden, die natürlichen, beispielsweise pflanzlichen, tierischen oder mineralischen, Ursprungs sind und die selbst eine Farbwirkung aufweisen, auch wenn sich diese während der Durchführung des Verfahrens verändern sollte. Unter farbwirksamen Reagenzien werden Stoffe verstanden, die während der Durchführung des Verfahrens mit anderen Stoffen, beispielsweise mit in der wässrigen Lösung eines natürlichen Gerbstoffes enthaltenen Stoffen, chemisch reagieren und dadurch eine Farbwirkung herbeiführen, beispielsweise zu einem Farbstoff werden oder einen solchen erzeugen.

Das Abtropfenlassen dient dazu, nicht in dem Rohrgeflecht gebundene Flüssigkeit nicht in den nächsten Verfahrensschritt mitzunehmen. Die Abtropfzeit kann kurz oder länger sein oder das Abtropfenlassen kann auch ganz entfallen, ohne dass dies einen maßgeblichen Einfluss auf das Färbeverfahren hat.

### VORTEILE

Im Schritt a) saugt sich das Rohrgeflecht mit der sauren wässrigen Gerbstofflösung voll, wobei diese durch die raue und offenporige Unterseite des jeweiligen Strangs des Rohrgeflechts schnell in den jeweiligen Strang eintritt und durch Kapillarwirkung von Innen bis in die Außenhautschicht mit der glatten Oberfläche aufsteigt. Der Strang quillt dabei leicht auf und erweitert seine Poren und inneren Kapillarkanäle, so dass im Schritt c) auch die natürlichen Farbstoffe oder die farbwirksamen Reagenzien leicht in den Strang eintreten und sich dort gleichmäßig verteilen können. Kapillarwirkung und osmotische Effekte sorgen dafür, dass die Farbstoffe oder die farbwirksamen Reagenzien tief in die Pflanzenstruktur eines jeden Strangs des Rohrgeflechts von der rauen Unterseite aus eindringen, sich verteilen und bis in die glatte Oberflächenschicht aufsteigen und zwar auch an jenen Stellen, an denen sich die Stränge des Rohrgeflechts überdecken. Zudem kann es dabei zu chemischen Reaktionen der Farbstoffe oder der farbwirksamen Reagenzien mit der schon in der Pflanzenstruktur enthaltenen Gerbsäure der wässrigen Gerbstofflösung kommen, die eine Farbveränderung oder gar erst eine Farbstoffbildung bewirken.

Weitere bevorzugte und vorteilhafte Ausgestaltungsmerkmale des erfindungsgemäßen Verfahrens sind Gegenstand der Unteransprüche 2 bis 13.

Vorzugsweise erfolgt das Beaufschlagen des Rohrgeflechts mit einem natürlichen Farbstoff oder mit farbwirksamen Reagenzien im Schritt c) durch Eintauchen des Rohrgeflechts in das zweite Tauchbad aus einer wässrigen Lösung eines natürlichen Farbstoffs oder farbwirksamer Reagenzien und Baden des Rohrgeflechts in dieser wässrigen Färbelösung für den zweiten vorgegebenen Zeitraum, woran sich dann die folgenden Schritte anschließen;
d) Entnehmen des Rohrgeflechts aus dem zweiten Tauchbad und vorzugsweise Abtropfenlassen der noch anhaftenden wässrigen Färbelösung;
e) Trocknen des Rohrgeflechts.

Auch hier kann der Schritt des Abtropfenlassens kürzer oder länger sein oder auch ganz entfallen. Im Trocknungsschritt e) verdampft dann der Wasseranteil der vom jeweiligen Strang aufgenommenen wässrigen Lösungen und die Farbstoffe verbleiben stabil in der Pflanzenstruktur.

Vorzugsweise enthält die wässrige Gerbstofflösung als natürlichen Gerbstoff Tanninsäure. Dabei besteht die wässrige Gerbstofflösung bevorzugt aus in Leitungswasser gelöstem Tanninpulver, gemäß einer besonders bevorzugten Variante im Verhältnis 25g bis 50g Tanninpulver auf einen Liter Wasser.

Die Herstellung der Gerbstofflösung erfolgt in vor dem Schritt a) vorgelagerten Schritten. Die Herstellung der Färbelösung erfolgt in vor dem Schritt c) vorgelagerten Schritten.

In einer ersten vorteilhaften Ausgestaltung des Verfahrens enthält die Färbelösung Eisen oder eine Eisenverbindung.

Dabei ist es von Vorteil, wenn die eisenhaltige Färbelösung durch Auflösen von Eisenspänen oder Stahlwolle in einer Säure, vorzugsweise Essigsäure, und anschließender Verdünnung mit Wasser erzeugt wird. Zur Herstellung dieser Färbelösung wird gemäß einer bevorzugten Ausführungsform des Verfahrens handelsübliche Stahlwolle in 25%iger Essigsäure aufgelöst, wobei sich ein Verhältnis von 3g bis 6g Stahlwolle auf 100 ml der 25%igen Essigsäure als vorteilhaft erwiesen hat. Ist die Stahlwolle im Essig aufgelöst worden, wird dieses erhaltene Konzentrat einer eisenhaltigen Färbelösung vorzugsweise mit der 10-fachen Menge Wasser aufgegossen.

Alternativ kann die eisenhaltige Färbelösung vorteilhafterweise durch Auflösen von Eisen-(II)-Sulfat in Wasser erzeugt werden, wobei eine solche eisenhaltige Färbelösung gemäß einer bevorzugten Variante durch Auflösen von 2g Eisen-(II)-Sulfat auf einen Liter Wasser gebildet wird.

Gemäß einer zweiten vorteilhaften Ausgestaltung des Verfahrens weist die Färbelösung zumindest einen aus Pflanzen oder pflanzlichen Bestandteilen gewonnenen Farbstoff auf.

Dabei ist es von Vorteil, wenn die Färbelösung zumindest einen aus folgenden Pflanzen oder pflanzlichen Bestandteilen gewonnenen natürlichen Farbstoff aufweist: Blauholz, Gelbholz, Krappwurzel, Kurkuma, Walnussschalen, Birkenblätter, Malvenblüten.

Dabei ist es von Vorteil, wenn in einem dem Verfahrensschritt c) vorausgehenden Schritt der natürliche Farbstoff durch Eluieren mittels Wasser aus einem aus zumindest einer Pflanze oder einem pflanzlichen Bestandteil bestehenden oder gebildeten natürlichen Farbstoffträger gewonnen wird.

Danach gibt man das tanningetränkte Färbegut in das zweite Tauchbad. Das Aufbringen von Hitze ist dabei nicht unbedingt notwendig. Auch hier verbleibt das Färbegut 4 bis 7 Tage im Tauchbad. Es lässt sich noch festhalten, dass die Pflanzenfarbstoffe sich nur schwer kontrollieren lassen, da je nach Ernte der Farbstoff mal mehr mal weniger intensiv vorhanden ist.

Vorzugsweise wird der Schritt des Eluierens des Farbstoffs bei einer Wassertemperatur im Bereich zwischen 60 °C und 90 °C, vorzugsweise im Bereich zwischen 70 °C und 80 °C, besonders bevorzugt bei Temperaturen um die 70° Grad, durchgeführt.

Bei einer ersten Handhabungsvariante des erfindungsgemäßen Verfahrens, die mit anderen Ausführungsformen kombinierbar ist, wird das Rohrgeflecht in Form eines locker aufgerollten Wickels in das Tauchbad oder die Tauchbäder eingetaucht.

Bei einer alternativen zweiten Handhabungsvariante, die ebenfalls mit anderen Ausführungsformen kombinierbar ist, wird das Rohrgeflecht in Form von Matten in das Tauchbad oder die Tauchbäder eingetaucht.

Schließlich kann das Rohrgeflecht bei einer alternativen dritten Handhabungsvariante, die ebenfalls mit anderen Ausführungsformen kombinierbar ist, in einer Transferbewegung durch die Tauchbäder hindurchgeführt werden.

Beim Eintauchen des Rohrgeflechts in das erste Tauchbad ist vorzugsweise vorgesehen, dass der erste vorgegebene Zeitraum zumindest so lange dauert bis das mit der Lösung des natürlichen Gerbstoffes vollgesaugte Rohrgeflecht auf den Boden des ersten Tauchbades absinkt.

Vorteilhafterweise beträgt der erste vorgegebene Zeitraum zwischen zwei Tagen und acht Tagen, vorzugsweise zwischen vier und sieben Tagen.

Gemäß einer besonders bevorzugten Ausgestaltungsform des Verfahrens, die mit anderen Ausführungsformen kombinierbar ist, ist vorgesehen, dass der Verfahrensschritt a) des Badens in der wässrigen Gerbstofflösung im ersten Tauchbad bei Raumtemperatur oder darunter durchgeführt wird, wobei die wässrige Gerbstofflösung eine Temperatur zwischen 0 °C und 30 °C, vorzugsweise zwischen 5 °C und 20 °C, weiter vorzugsweise zwischen 10 °C und 15 °C, aufweist.

Besonders von Vorteil ist es auch, wenn der zweite vorgegebene Zeitraum zwischen 15 Stunden und 20 Stunden beträgt.

Schließlich wird gemäß einer weiteren bevorzugten Verfahrensvariante der Verfahrensschritt c) des Färbens bei Raumtemperatur oder einer höheren Temperatur durchgeführt, wobei die Färbelösung eine Temperatur zwischen 10 °C und 90 °C, vorzugsweise zwischen 15 °C und 60 °C, weiter vorzugsweise zwischen 20 °C und 30 °C, aufweist.

Gemäß einer alternativen Variante des erfindungsgemäßen Verfahrens erfolgt das Beaufschlagen des Rohrgeflechts mit einem natürlichen Farbstoff oder mit farbwirksamen Reagenzien im Schritt c) dadurch, dass das im Schritt a) tanningetränkte Rohrgeflecht für einen dritten vorgegebenen Zeitraum in einer geschlossenen Kammer Ammoniakdämpfen ausgesetzt wird. Die Dämpfe bilden im Rohrgeflecht zusammen mit dem Tannin braune Salze.

Besonders bevorzugt ist eine Variante des erfindungsgemäßen Verfahrens, bei der das erste Tauchbad während der Durchführung des Schrittes a) zumindest zeitweise bewegt wird. Diese Bewegung kann kontinuierlich oder diskontinuierlich erfolgen. Das zugeordnete Tauchbadgefäß ist dabei bevorzugt von einer Trommel mit im Wesentlichen horizontal verlaufender Trommelachse gebildet, wobei die Trommel um die Trommelachse bewegt wird. Bevorzugt ist eine diskontinuierliche Bewegung, bei der sich die Trommel mit jedem Drehbewegungsschritt um einen vorgegebenen Winkel weiterdreht, um danach wieder in der neuen Position zu verharren bis der nächste Drehbewegungsschritt erfolgt. Die schrittweise Drehbewegung ist dabei sehr langsam, zum Beispiel beträgt sie kumuliert zwischen 0,5 und 2 Umdrehungen pro Minute, vorzugsweise 1 Umdrehung pro Minute. Die hierdurch erzielte Agitation des Tauchbades verhindert, dass sich das Tauchbad entmischt, so dass eine gleichmäßige Durchtränkung aller Rohrgeflechte eines eingebrachten Rohrgeflecht-Stapels oder einer eingebrachten Rohrgeflecht-Rolle (nicht dargestellt) mit im Wesentlichen homogen zusammengesetzter Flüssigkeit des Tauchbades erzielt wird.

Wenn das Beaufschlagen des Rohrgeflechts mit dem natürlichen Farbstoff oder mit farbwirksamen Reagenzien gemäß Anspruch 2 in einem zweiten Tauchbad erfolgt, so kann vorzugsweise auch das zweite Tauchbad während der Durchführung des Schrittes c) zumindest zeitweise bewegt werden. Auch diese Bewegung kann kontinuierlich oder diskontinuierlich erfolgen. Das zugeordnete Tauchbadgefäß ist dabei bevorzugt ebenfalls von einer Trommel mit im Wesentlichen horizontal verlaufender Trommelachse gebildet, wobei die Trommel um die Trommelachse bewegt wird. Bevorzugt ist auch hier eine diskontinuierliche Bewegung, bei der sich die Trommel mit jedem Drehbewegungsschritt um einen vorgegebenen Winkel weiterdreht, um danach wieder in der neuen Position zu verharren bis der nächste Drehbewegungsschritt erfolgt. Die schrittweise Drehbewegung ist auch hier sehr langsam und beträgt kumuliert zum Beispiel zwischen 0,5 und 2 Umdrehungen pro Minute, vorzugsweise 1 Umdrehung pro Minute.

Besonders bevorzugt ist eine Weiterbildung des Verfahrens der Erfindung, die mit anderen Ausführungsformen kombinierbar ist und bei der das Rohrgeflecht nach dem Färbeprozess gemäß Anspruch 1 oder gemäß Anspruch 2 für einen vierten vorgegebenen Zeitraum einer Bestrahlung mit ultraviolettem Licht aus zumindest einer UV-Lichtquelle ausgesetzt wird. Während dieser Bestrahlung mit UV-Licht werden die nicht-lichtechten Farbbestandteile der im Färbeprozess erhaltenen Farbe abgebaut und es verbleiben nur die lichtechten Farbbestandteile im Rohrgeflecht bestehen.

Die Erfindung ist auch gerichtet auf die Verwendung eines Färbeverfahrens, insbesondere eines vorstehend genannten erfindungsgemäßen Färbeverfahrens, für geflochtenes Rohrgeflecht mit den Schritten
- Eintauchen des Rohrgeflechts in ein erstes Tauchbad aus einer wässrigen Lösung eines natürlichen Gerbstoffes und Baden des Rohrgeflechts in dieser wässrigen Gerbstofflösung für einen ersten vorgegebenen Zeitraum zumindest bis sich das Rohrgeflecht mit der wässrigen Gerbstofflösung vollgesaugt hat und auf den Boden des ersten Tauchbadgefäßes absinkt und/oder zwischen einem Tag und zwei Wochen;
- Entnehmen des Färbeguts aus dem ersten Tauchbad und vorzugsweise Abtropfenlassen der noch anhaftenden wässrigen Gerbstofflösung;
- Eintauchen des Rohrgeflechts in ein zweites Tauchbad aus einer wässrigen Färbelösung eines natürlichen Farbstoffes oder farbwirksamer Reagenzien und Baden des Rohrgeflechts in der Färbelösung für einen zweiten vorgegebenen Zeitraum zumindest bis sich das Rohrgeflecht mit der wässrigen Färbelösung vollgesaugt hat und auf den Boden des zweiten Tauchbades absinkt;
- Entnehmen des Rohrgeflechts aus dem zweiten Tauchbad und vorzugsweise Abtropfenlassen der noch anhaftenden wässrigen Färbelösung;
- Trocknen des Rohrgeflechts,
   zum Färben von bereits geflochtenem Rohrgeflecht, insbesondere von Rattan- oder Peddigrohrgeflecht, wobei das Rohrgeflecht durch eine Vielzahl von aus der Außenhaut eines Pflanzentriebes gewonnenen und miteinander verflochtenen flachen Strängen gebildet ist, deren glatte Außenhaut-Oberfläche zu einer Seite gerichtet ist und so eine obere glatte Oberfläche und eine untere raue Oberfläche des Rohrgeflechts gebildet sind wobei der zweite vorgegebene Zeitraum bis sich das Rohrgeflecht mit der wässrigen Lösung des natürlichen Farbstoffs oder der farbwirksamen Reagenzien vollgesogen hat und auf den Boden des zweiten Tauchbadgefäßes 3 absinkt oder zwischen 12 Stunden und 24 Stunden oder von 4 bis 7 Tagen dauert.

Alternativ richtet sich die Erfindung auch auf die Verwendung eines Färbeverfahrens für geflochtenes Rohrgeflecht mit den Schritten
- Eintauchen des Rohrgeflechts in ein erstes Tauchbad aus einer wässrigen Lösung eines natürlichen Gerbstoffes und Baden des Rohrgeflechts in dieser wässrigen Gerbstofflösung für einen ersten vorgegebenen Zeitraum zumindest bis sich das Rohrgeflecht mit der wässrigen Gerbstofflösung vollgesaugt hat und auf den Boden des ersten Tauchbadgefäßes absinkt und/oder zwischen einem Tag und zwei Wochen;
- Entnehmen des Färbeguts aus dem ersten Tauchbad und vorzugsweise Abtropfenlassen der noch anhaftenden wässrigen Gerbstofflösung;
- Beaufschlagen des tanningetränkten Rohrgeflechts in einer geschlossenen Kammer mit Ammoniakdämpfen,
zum Färben von bereits geflochtenem Rohrgeflecht, insbesondere von Rattan- oder Peddigrohrgeflecht, wobei das Rohrgeflecht durch eine Vielzahl von aus der Außenhaut eines Pflanzentriebes gewonnenen und miteinander verflochtenen flachen Strängen gebildet ist, deren glatte Außenhaut-Oberfläche zu einer Seite gerichtet ist und so eine obere glatte Oberfläche und eine untere raue Oberfläche des Rohrgeflechts gebildet sind.

Schließlich ist die Erfindung auch gerichtet auf ein Rohrgeflecht, insbesondere Rattan- oder Peddigrohrgeflecht, das durch eine Vielzahl von aus der Außenhaut eines Pflanzentriebes gewonnenen und miteinander verflochtenen flachen Strängen gebildet ist, deren glatte Außenhaut-Oberfläche zu einer Seite gerichtet ist und so eine obere glatte Oberfläche und eine untere raue Oberfläche des Rohrgeflechts gebildet sind, insbesondere Rohrgeflecht, das als fertiges Rohrgeflecht nach einem Verfahren gemäß der Erfindung behandelt worden ist, wobei in der pflanzlichen Struktur des Rohrgeflechts extern eingebrachte Farbstoffe im Wesentlichen gleichmäßig verteilt bis in die glatte Außenhaut-Oberfläche vorliegen. Derartige extern eingebrachte Farbstoffe umfassen auch Farbstoffe, die durch extern in die pflanzliche Struktur eingebrachte farbwirksame Stoffe erst in der pflanzlichen Struktur entstanden sind.

Dabei ist es von Vorteil, wenn die gleichmäßige Verteilung der Farbstoffe oder farbwirksamen Stoffe auch in jenen Bereichen des Rohrgeflechts vorliegt, in denen einzelne Stränge des Rohrgeflechts einander überlappen.

Der Kern der Erfindung betrifft somit ein zweistufiges Färbeverfahren, bei dem das Färbegut, also das Rohrgeflecht, zunächst in einer wässrigen Lösung eines natürlichen Gerbstoffes, also einer natürlichen Gerbsäurelösung, eingeweicht wird. Die Gerbstoffe dringen dabei tief in das aufgequollene Rohrgeflecht ein und lagern sich auf molekularer Ebene am Färbegut an.

In einem weiteren Schritt wird das aufgequollene Rohrgeflecht in ein Färbebad, eine wässrige Lösung eines natürlichen Farbstoffes oder farbwirksamer Reagenzien, gegeben oder es wird einem Gas oder Dampf ausgesetzt und verweilt dort. Die Farbstoffe und/oder die farbwirksamen Reagenzien dringen dabei in die Pflanzenstruktur der aufgequollenen Faserstränge ein. Enthält die wässrige Färbelösung, das Gas oder der Dampf Farbstoffe, so lagern diese sich in der Pflanzenstruktur ein und werden von den Gerbstoffen dort fixiert. Enthält die wässrige Färbelösung, das Gas oder der Dampf farbwirksame Reagenzien, so reagieren diese mit den eingelagerten Gerbstoffen und erzeugen dort einen Farbstoff.

Versuche der Erfinder haben zu folgenden Ergebnissen geführt:

| **Gerbstoff** | **Farbstoffträger** | **farbwirksames Reagenz** | **resultierende Farbe** |
|---|---|---|---|
| Tannin | Blauholz | | beige-braun |
| Tannin | Gelbholz | | gelblich-grün |
| Tannin | Krappwurzel | | hellbraun-orange |
| Tannin | Kurkuma | | hellgelb |
| Tannin | Walnussschalen | | hell-graugrün |
| Tannin | Birkenblätter | | hell-graugelb |
| Tannin | Malvenblüten | | grau-grün |
| | | | |
| Tannin | | Eisen | braun-schwarz |

Anstelle des Tannins kann als Gerbstoff auch Kalialaun eingesetzt werden.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: einen Ausschnitt aus einem flächigen Rohrgeflecht und
- Fig. 2: ein vereinfacht dargestelltes Ablaufdiagramm eines Verfahrens nach der Erfindung.

### DARSTELLUNG VON BEVORZUGTEN AUSFÜHRUNGSBEISPIELEN

Fig. 1 zeigt einen Ausschnitt aus einem Rohrgeflecht 1 am Beispiel eines so genannten Wiener Geflechts. Einzelne flache Stränge 10, 12, 14, 16, die auch als Peddigrohrstränge bezeichnet werden und die jeweils aus der Außenhaut eines Pflanzentriebes, beispielsweise der Rotangpalme, gewonnen worden sind, sind zu einem Peddigrohrgeflecht miteinander verflochten. Horizontale Stränge 10, vertikale Stränge 12, in einer ersten 45°-Neigung dazu verlaufende erste schräge Stränge 14 und in einer zweiten 45°-Neigung verlaufende zweite schräge Stränge 16 bilden das Geflecht. An einer Vielzahl von Überlappungsbereichen liegen die Stränge über- und untereinander, wie beispielsweise der horizontale Strang 10', der am Überlappungsbereich 11 unter dem vertikalen Strang 12' und unter dem in einer ersten Richtung schräg verlaufenden Strang 14' liegt, aber den in einer zweiten Richtung schräg verlaufenden Strang 16 überquert. Das Flechtwerk eines Wiener Geflechts ist allgemein bekannt und wird daher hier nicht weiter beschrieben. Die Erfindung ist nicht auf das gezeigte Wiener Geflecht beschränkt, sondern lässt sich bei jedem Geflecht aus pflanzlichen Strängen realisieren.

Fig. 2 zeigt in vereinfachter schematischer Darstellung den Ablauf des Verfahrens der Erfindung. Zunächst wird im Schritt a) ein Stapel 13 aus fertig geflochtenen Rohrgeflechten 1 in ein erstes Tauchbad T1 aus einer wässrigen Lösung eines natürlichen Gerbstoffes eingetaucht und für einen ersten vorgegebenen Zeitraum t₁ in diesem ersten Tauchbad T1 gebadet. Vorzugsweise dauert dies so lange bis sich das Rohrgeflecht mit der wässrigen Lösung des natürlichen Gerbstoffes vollgesogen hat und auf den Boden des ersten Tauchbadgefäßes 2 absinkt.

Das erste Tauchbadgefäß 2 ist beispielsweise als Trommel ausgebildet, die sich - angetrieben von einem nicht gezeigten Antriebsmotor, vorzugsweise einem Schrittmotor - um eine im Wesentlichen horizontale Trommelachse A schrittweise dreht, wobei die Trommel zwischen den einzelnen Drehschritten in ihrer jeweiligen Winkelposition verweilt. Auch das zweite Tauchbadgefäß 3 kann wie vorstehend beschrieben als eine um eine im Wesentlichen horizontale Drehachse drehbare Trommel ausgeführt sein.

Nach Ablauf des ersten vorgegebenen Zeitraums t₁ wird der Stapel 13 aus fertig geflochtenen Rohrgeflechten 1 aus dem ersten Tauchbadgefäß 2 entnommen und die an den Rohrgeflechten 1 anhaftende Flüssigkeit des ersten Tauchbades T1 kann im Schritt b) abtropfen.

Anschließend wird der Stapel 13 aus fertig geflochtenen Rohrgeflechten 1 im Schritt c) in ein zweites Tauchbad T2 aus einer wässrigen Lösung eines natürlichen Farbstoffs oder farbwirksamer Reagenzien eingetaucht und für einen zweiten vorgegebenen Zeitraum t₂ in diesem zweiten Tauchbad T2 gebadet. Vorzugsweise dauert auch dies so lange bis sich das Rohrgeflecht mit der wässrigen Lösung des natürlichen Farbstoffs oder der farbwirksamen Reagenzien vollgesogen hat und auf den Boden des zweiten Tauchbadgefäßes 3 absinkt.

Nach Ablauf des zweiten vorgegebenen Zeitraums t₂ wird der Stapel 13 aus fertig geflochtenen Rohrgeflechten 1 aus dem zweiten Tauchbadgefäß 3 entnommen und die an den Rohrgeflechten 1 anhaftende Flüssigkeit des zweiten Tauchbades T2 kann im Schritt d) abtropfen.

Danach wird der Stapel 13 aus den fertig geflochtenen Rohrgeflechten 1 im Schritt e) getrocknet.

Alternativ kann anstelle des zweiten Tauchbades T2 auch ein (nicht gezeigter) geschlossener Behälter vorgesehen sein, in den das aus dem ersten Tauchbad T1 entnommene Rohrgeflecht, vorzugsweise nachdem die noch anhaftenden Flüssigkeitsreste größtenteils abgetropft sind, verbracht wird und wo es für einen vorgegebenen dritten Zeitraum t₃ mit Ammoniakdämpfen beaufschlagt wird.

Nachdem der beschriebene Färbeprozess des Rohrgeflechts gemäß Anspruch 1 oder gemäß Anspruch 2 wird das - vorzugsweise getrocknete - Rohrgeflecht in einem Schritt f) für einen vierten vorgegebenen Zeitraum t₄ einer Bestrahlung mit ultraviolettem Licht durch eine UV-Lichtquelle 4 ausgesetzt. Dieser Schritt f) kann auch zu einem späteren Zeitpunkt erfolgen, beispielsweise wenn das gefärbte Rohrgeflecht bereits verarbeitet und in ein Sitzmöbelstück integriert worden ist.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

Es bezeichnen:
- 1: Rohrgeflecht
- 2: erstes Tauchbadgefäß
- 3: zweites Tauchbadgefäß
- 4: UV-Lichtquelle
- 10: flacher horizontaler Strang
- 10': flacher horizontaler Strang
- 11: Überlappungsbereich
- 12: flacher vertikaler Strang
- 12': flacher vertikaler Strang
- 13: Stapel aus fertig geflochtenem Rohrgeflecht
- 14: flacher erster schräger Strang
- 14': flacher erster schräger Strang
- 16: flacher zweiter schräger Strang

- A: Drehachse
- T1: erstes Tauchbad
- T2: zweites Tauchbad
- t₁: erster vorgegebener Zeitraum
- t₂: zweiter vorgegebener Zeitraum
- t₃: dritter vorgegebener Zeitraum
- t₄: vierter vorgegebener Zeitraum

## Patentansprüche

1. Verfahren zum Färben von Rohrgeflecht mit natürlichen Farbstoffen oder farbwirksamen Reagenzien, wobei das Rohrgeflecht durch eine Vielzahl von aus der Außenhaut eines Pflanzentriebes gewonnenen und miteinander verflochtenen flachen Strängen gebildet ist, deren glatte Außenhaut-Oberfläche zu einer Seite gerichtet ist und so eine obere glatte Oberfläche und eine untere raue Oberfläche des Rohrgeflechts gebildet sind,
mit den Schritten:
a) Eintauchen des Rohrgeflechts in ein erstes Tauchbad aus einer wässrigen Lösung eines natürlichen Gerbstoffes und Baden des Rohrgeflechts in dieser wässrigen Gerbstofflösung für einen ersten vorgegebenen Zeitraum zumindest bis sich das Rohrgeflecht mit der wässrigen Lösung des natürlichen Gerbstoffes vollgesaugt hat und auf den Boden des ersten Tauchbadgefäßes absinkt und/oder zwischen einem Tag und zwei Wochen;
b) Entnehmen des Rohrgeflechts aus dem ersten Tauchbad;
c) Beaufschlagen des Rohrgeflechts mit einem natürlichen Farbstoff oder mit farbwirksamen Reagenzien für einen zweiten vorgegebenen Zeitraum
zwischen 12 Stunden und 24 Stunden
oder
von 4 bis 7 Tagen
oder
bis sich das Rohrgeflecht mit einer wässrigen Lösung des natürlichen Farbstoffs oder der farbwirksamen Reagenzien in einem zweiten Tauchbadgefäß vollgesaugt hat und auf den Boden des zweiten Tauchbadgefäßes absinkt.

2. Verfahren nach Anspruch 1,
**dadurch gekennzeichnet,**
**dass** das Beaufschlagen des Rohrgeflechts mit einem natürlichen Farbstoff oder mit farbwirksamen Reagenzien im Schritt c) durch Eintauchen des Rohrgeflechts in das zweite Tauchbad aus einer wässrigen Lösung eines natürlichen Farbstoffs oder farbwirksamer Reagenzien und Baden des Rohrgeflechts in dieser wässrigen Färbelösung für den zweiten vorgegebenen Zeitraum erfolgt und dass sich dann die folgenden Schritte anschließen;
d) Entnehmen des Rohrgeflechts aus dem zweiten Tauchbad und vorzugsweise Abtropfenlassen der noch anhaftenden wässrigen Färbelösung;
e) Trocknen des Rohrgeflechts.

3. Verfahren nach einem der vorhergehenden Ansprüche,
**dadurch gekennzeichnet,**
**dass** das Rohrgeflecht in Form eines locker aufgerollten Wickels in das Tauchbad oder die Tauchbäder eingetaucht wird.

4. Verfahren nach Anspruch 1 oder 2,
**dadurch gekennzeichnet,**
**dass** das Rohrgeflecht in Form von Matten in das Tauchbad oder die Tauchbäder eingetaucht wird.

5. Verfahren nach einem der vorhergehenden Ansprüche,
**dadurch gekennzeichnet,**
**dass** der erste vorgegebene Zeitraum zumindest so lange dauert bis das mit der Lösung des natürlichen Gerbstoffes vollgesaugte Rohrgeflecht auf den Boden des ersten Tauchbades absinkt.

6. Verfahren nach einem der vorhergehenden Ansprüche,
**dadurch gekennzeichnet,**
**dass** der erste vorgegebene Zeitraum zwischen zwei Tagen und acht Tagen, vorzugsweise zwischen vier und sieben Tagen beträgt.

7. Verfahren nach einem der vorhergehenden Ansprüche,
**dadurch gekennzeichnet,**
**dass** der Verfahrensschritt a) des Badens in der wässrigen Gerbstofflösung im ersten Tauchbad bei Raumtemperatur oder darunter durchgeführt wird, wobei die wässrige Gerbstofflösung eine Temperatur zwischen 0 °C und 30 °C, vorzugsweise zwischen 5 °C und 20 °C, weiter vorzugsweise zwischen 10 °C und 15 °C, aufweist.

8. Verfahren nach einem der vorhergehenden Ansprüche,
**dadurch gekennzeichnet,**
**dass** der zweite vorgegebene Zeitraum zwischen 15 Stunden und 20 Stunden, beträgt.

9. Verfahren nach einem der vorhergehenden Ansprüche,
**dadurch gekennzeichnet,**
**dass** der Verfahrensschritt c) des Färbens bei Raumtemperatur oder einer höheren Temperatur durchgeführt wird, wobei die Färbelösung eine Temperatur zwischen 10 °C und 90 °C, vorzugsweise zwischen 15 °C und 60 °C, weiter vorzugsweise zwischen 20 °C und 30 °C, aufweist.

10. Verfahren nach Anspruch 1,
**dadurch gekennzeichnet,**
**dass** das Beaufschlagen des Rohrgeflechts mit einem natürlichen Farbstoff oder mit farbwirksamen Reagenzien im Schritt c) dadurch erfolgt, dass das im Schritt a) tanningetränkte Rohrgeflecht für einen dritten vorgegebenen Zeitraum (t₃) in einer geschlossenen Kammer Ammoniakdämpfen ausgesetzt wird.

11. Verfahren nach einem der vorhergehenden Ansprüche,
**dadurch gekennzeichnet,**
**dass** das erste Tauchbad (T1) während der Durchführung des Schrittes a) zumindest zeitweise bewegt wird.

12. Verfahren nach einem der Ansprüche 2 bis 11,
**dadurch gekennzeichnet,**
**dass** das zweite Tauchbad (T2) während der Durchführung des Schrittes c) zumindest zeitweise bewegt wird.

13. Verfahren nach einem der vorhergehenden Ansprüche,
**dadurch gekennzeichnet,**
**dass** das Rohrgeflecht nach dem Färbeprozess gemäß Anspruch 1 oder gemäß Anspruch 2 in einem Schritt f) für einen vierten vorgegebenen Zeitraum (t₄) einer Bestrahlung mit ultraviolettem Licht durch zumindest eine UV-Lichtquelle (4) ausgesetzt wird.

14. Verwendung eines Färbeverfahrens für geflochtenes Rohrgeflecht mit den Schritten
- Eintauchen des Rohrgeflechts in ein erstes Tauchbad aus einer wässrigen Lösung eines natürlichen Gerbstoffes und Baden des Rohrgeflechts in dieser wässrigen Gerbstofflösung für einen ersten vorgegebenen Zeitraum zumindest bis sich das Rohrgeflecht mit der wässrigen Lösung des natürlichen Gerbstoffes vollgesaugt hat und auf den Boden des ersten Tauchbadgefäßes (2) absinkt und/oder zwischen einem Tag und zwei Wochen;
- Entnehmen des Färbeguts aus dem ersten Tauchbad;
- Eintauchen des Rohrgeflechts in ein zweites Tauchbad aus einer wässrigen Färbelösung eines natürlichen farbhaltigen Stoffs oder farbwirksamer Reagenzien und Baden des Rohrgeflechts in der Färbelösung für einen zweiten vorgegebenen Zeitraum zumindest bis sich das Rohrgeflecht mit der wässrigen Färbelösung vollgesaugt hat und auf den Boden des zweiten Tauchbades absinkt;
- Entnehmen des Rohrgeflechts aus dem zweiten Tauchbad;
- Trocknen des Rohrgeflechts,
zum Färben von bereits geflochtenem Rohrgeflecht, insbesondere von Rattan- oder Peddigrohrgeflecht, wobei das Rohrgeflecht durch eine Vielzahl von aus der Außenhaut eines Pflanzentriebes gewonnenen und miteinander verflochtenen flachen Strängen gebildet ist, deren glatte Außenhaut-Oberfläche zu einer Seite gerichtet ist und so eine obere glatte Oberfläche und eine untere raue Oberfläche des Rohrgeflechts gebildet sind,
wobei der zweite vorgegebene Zeitraum
bis sich das Rohrgeflecht mit der wässrigen Lösung des natürlichen Farbstoffs oder der farbwirksamen Reagenzien vollgesogen hat und auf den Boden des zweiten Tauchbadgefäßes (3) absinkt
oder
zwischen 12 Stunden und 24 Stunden
oder
von 4 bis 7 Tagen dauert.

15. Verwendung eines Färbeverfahrens für geflochtenes Rohrgeflecht mit den Schritten
- Eintauchen des Rohrgeflechts in ein erstes Tauchbad aus einer wässrigen Lösung eines natürlichen Gerbstoffes und Baden des Rohrgeflechts in dieser wässrigen Gerbstofflösung für einen ersten vorgegebenen Zeitraum zumindest bis sich das Rohrgeflecht mit der wässrigen Gerbstofflösung vollgesaugt hat und auf den Boden des ersten Tauchbadgefäßes (2) absinkt und/oder zwischen einem Tag und zwei Wochen;
- Entnehmen des Färbeguts aus dem ersten Tauchbad;
- Beaufschlagen des tanningetränkten Rohrgeflechts in einer geschlossenen Kammer mit Ammoniakdämpfen,
zum Färben von bereits geflochtenem Rohrgeflecht, wobei das Rohrgeflecht durch eine Vielzahl von aus der Außenhaut eines Pflanzentriebes gewonnenen und miteinander verflochtenen flachen Strängen gebildet ist, deren glatte Außenhaut-Oberfläche zu einer Seite gerichtet ist und so eine obere glatte Oberfläche und eine untere raue Oberfläche des Rohrgeflechts gebildet sind.

16. Rohrgeflecht (1), insbesondere Rattan- oder Peddigrohrgeflecht, das durch eine Vielzahl von aus der Außenhaut eines Pflanzentriebes gewonnenen und miteinander verflochtenen flachen Strängen (10, 12, 14, 16) gebildet ist, deren glatte Außenhaut-Oberfläche zu einer Seite gerichtet ist und so eine obere glatte Oberfläche und eine untere raue Oberfläche des Rohrgeflechts (1) gebildet sind, insbesondere Rohrgeflecht (1), das als fertiges Rohrgeflecht (1) nach einem Verfahren der Ansprüche 1 bis 13 behandelt worden ist,
**dadurch gekennzeichnet,**
**dass** in der pflanzlichen Struktur des Rohrgeflechts (1) extern eingebrachte Farbstoffe im Wesentlichen gleichmäßig verteilt bis in die glatte Außenhaut-Oberfläche vorliegen.

17. Rohrgeflecht nach Anspruch 16,
**dadurch gekennzeichnet,**
**dass** die gleichmäßige Verteilung der Farbstoffe oder farbwirksamen Stoffe auch in jenen Bereichen (11) des Rohrgeflechts (1) vorliegt, in denen einzelne Stränge (10', 12', 14') des Rohrgeflechts (1) einander überlappen.

## Claims

1. A method for dyeing wickerwork with natural dyes or dye-effective reagents, wherein the wickerwork is formed by a plurality of intertwined flat strands obtained from the outer skin of a plant shoot whose smooth outer skin surface is directed towards one side, thus forming an upper smooth surface and a lower rough surface of the wickerwork,
with the steps:
a) immersing the wickerwork in a first immersion bath of an aqueous solution of a natural tanning agent and bathing the wickerwork in this aqueous tanning agent solution for a first predetermined period of time at least until the wickerwork has become saturated with the aqueous solution of the natural tanning agent and sinks to the bottom of the first immersion bath vessel and/or between one day and two weeks;
b) removing the wickerwork from the first immersion bath;
c) applying a natural dye or dye-effective reagents to the wickerwork for a second predetermined period of time
between 12 hours and 24 hours
or
from 4 to 7 days
or
until the wickerwork is saturated with an aqueous solution of the natural dye or the dye-effective reagents in a second immersion bath vessel and sinks to the bottom of the second immersion bath vessel.

2. The method according to claim 1,
**characterised in that**
the application of a natural dye or dye-effective reagents to the wickerwork in step c) is carried out by immersing the wickerwork in the second immersion bath containing an aqueous solution of a natural dye or dye-effective reagents and bathing the wickerwork in this aqueous dyeing solution for the second predetermined period of time, and **in that** thereafter the following steps will follow;
d) removing the wickerwork from the second immersion bath and preferably allowing the aqueous dye solution still adhering to it to drain off;
e) drying the wickerwork.

3. The method according to one of the preceding claims,
**characterised in that**
the wickerwork is immersed in the immersion bath or immersion baths in the form of a loosely rolled coil.

4. The method according to claim 1 or 2,
**characterised in that**
that the wickerwork is immersed in the immersion bath or immersion baths in the form of mats.

5. Method according to one of the preceding claims,
**characterised in that**
that the first predetermined period of time lasts at least until the wickerwork, which is saturated with the solution of the natural tanning agent, sinks to the bottom of the first immersion bath.

6. The method according to one of the preceding claims,
**characterised in that**
that the first predetermined period of time is between two days and eight days, preferably between four and seven days.

7. The method according to one of the preceding claims,
**characterised in that**
the method step a) of bathing in the aqueous tanning agent solution in the first immersion bath is carried out at room temperature or below, wherein the aqueous tanning agent solution has a temperature between 0 °C and 30 °C, preferably between 5 °C and 20 °C, more preferably between 10 °C and 15 °C.

8. The method according to one of the preceding claims,
**characterised in that**
the second predetermined period of time is between 15 hours and 20 hours.

9. The method according to one of the preceding claims,
**characterised in that**
the method step c) of dyeing is carried out at room temperature or at a higher temperature, wherein the dyeing solution has a temperature between 10 °C and 90 °C, preferably between 15 °C and 60 °C, more preferably between 20 °C and 30 °C.

10. The method according to claim 1,
**characterised in that**
the application of a natural dye or color-active reagents to the wickerwork in step c) is carried out by exposing the wickerwork soaked with tannin in step a) to ammonia vapors in a closed chamber for a third predetermined period of time (t₃).

11. The method according to one of the preceding claims,
**characterised in that**
the first immersion bath (T1) is agitated at least temporarily during the execution of step a).

12. The method according to one of claims 2 to 11,
**characterised in that**
the second immersion bath (T2) is agitated at least temporarily during the execution of step c).

13. The method according to one of the preceding claims,
**characterised in that**
after the dyeing process according to claim 1 or according to claim 2, the wickerwork is exposed in a step f) for a fourth predetermined period of time (t₄) to irradiation with ultraviolet light from at least one UV light source (4).

14. Use of a dyeing method for braided wickerwork comprising the steps of
- immersing the wickerwork in a first immersion bath consisting of an aqueous solution of a natural tanning agent and bathing the wickerwork in this aqueous tanning agent solution for a first predetermined period of time at least until the wickerwork has become completely saturated with the aqueous solution of the natural tanning agent and sinks to the bottom of the first immersion bath vessel (2) and/or between one day and two weeks;
- removing the dyed material from the first immersion bath;
- immersing the wickerwork in a second immersion bath containing an aqueous dye solution of a natural dyeing substance or dye-effective reagents and bathing the wickerwork in the dye solution for a second predetermined period of time at least until the wickerwork has become saturated with the aqueous dye solution and sinks to the bottom of the second immersion bath;
- removing the wickerwork from the second immersion bath;
- drying the wickerwork,
for dyeing already braided wickerwork, in particular rattan or peddig wickerwork, wherein the wickerwork is formed by a plurality of flat strands obtained from the outer skin of a plant shoot and intertwined with each other, the smooth outer skin surface of which is directed towards one side, thus forming an upper smooth surface and a lower rough surface of the wickerwork, wherein the second predetermined period of time lasts
until the wickerwork is soaked with the aqueous solution of the natural dye or the dye-effective reagents and sinks to the bottom of the second immersion bath vessel (3)
or
between 12 hours and 24 hours
or
from 4 to 7 days.

15. Use of a dyeing method for braided wickerwork comprising the steps of
- immersing the wickerwork in a first immersion bath consisting of an aqueous solution of a natural tanning agent and bathing the wickerwork in this aqueous tanning agent solution for a first predetermined period of time at least until the wickerwork is soaked with the aqueous tanning agent solution and sinks to the bottom of the first immersion bath vessel (2) and/or between one day and two weeks;
- removing the dyed material from the first immersion bath;
- exposing the wickerwork soaked with tannin in a closed chamber to ammonia vapours,
for dyeing already braided wickerwork, wherein the wickerwork is formed by a plurality of flat strands obtained from the outer skin of a plant shoot and intertwined with each other, the smooth outer skin surface of which is directed towards one side, thus forming an upper smooth surface and a lower rough surface of the wickerwork,

16. A wickerwork (1), in particular rattan or peddig wickerwork, formed by a plurality of flat strands (10, 12, 14, 16) obtained from the outer skin of a plant shoot and intertwined with one another, the smooth outer skin surface of which strands is directed towards one side, thus forming an upper smooth surface and a lower rough surface of the wickerwork (1), in particular wickerwork (1) which has been treated as finished wickerwork (1) according to a method according to claims 1 to 13,
**characterised in that**
dyes introduced externally into the plant structure of the wickerwork (1) are distributed substantially uniformly up to the smooth outer skin surface.

17. A wickerwork according to claim 16,
**characterised in that**
the uniform distribution of the dyes or dye-effective substances is also present in those areas (11) of the wickerwork (1) in which individual strands (10', 12', 14') of the wickerwork (1) overlap each other.

## Revendications

1. Procédé de teinture d'un cannage avec des colorants naturels ou des réactifs colorants, le cannage étant formé d'une multitude de brins plats obtenus à partir de l'écorce externe d'une pousse végétale et entrelacés les uns avec les autres, la surface lisse de l'écorce externe étant orientée vers un côté, formant ainsi une surface supérieure lisse et une surface inférieure rugueuse du cannage,
comprenant les étapes consistant à :
a) immerger le cannage dans un premier bain d'immersion constitué d'une solution aqueuse d'un tanin naturel, et tremper le cannage dans cette solution aqueuse de tanin pendant une première période de temps prédéfinie, au moins jusqu'à ce que le cannage se soit imbibé de la solution aqueuse de tanin naturel et descende au fond du premier récipient à bain d'immersion, et/ou comprise entre un jour et deux semaines ;
b) retirer le cannage du premier bain d'immersion ;
c) appliquer sur le cannage un colorant naturel ou de réactifs colorants pendant une deuxième période de temps prédéfinie
comprise entre 12 heures et 24 heures
ou
de 4 à 7 jours,
ou
jusqu'à ce que le cannage se soit imbibé d'une solution aqueuse du colorant naturel ou des réactifs colorants dans un deuxième récipient à bain d'immersion et descende au fond du deuxième récipient à bain d'immersion.

2. Procédé selon la revendication 1,
**caractérisé en ce que**
l'application d'un colorant naturel ou de réactifs colorants sur le cannage à l'étape c) se fait par immersion du cannage dans le deuxième bain d'immersion constitué d'une solution aqueuse d'un colorant naturel ou de réactifs colorants et par trempage du cannage dans cette solution aqueuse de teinture pendant la deuxième période de temps prédéfinie, et
**en ce que** ladite étape est suivie par les étapes suivantes consistant à :
d) retirer le cannage du deuxième bain d'immersion et, de préférence, égoutter la solution de teinture aqueuse encore adhérente ;
e) faire sécher le cannage.

3. Procédé selon l'une des revendications précédentes,
**caractérisé en ce que**
le cannage est immergé dans le bain d'immersion ou dans les bains d'immersion sous la forme d'un enroulement lâche.

4. Procédé selon la revendication 1 ou 2,
**caractérisé en ce que**
le cannage est immergé dans le bain d'immersion ou dans les bains d'immersion sous la forme de nattes.

5. Procédé selon l'une des revendications précédentes,
**caractérisé en ce que**
la première période de temps prédéfinie dure au moins jusqu'à ce que le cannage imbibé de la solution de tanin naturel descende au fond du premier bain d'immersion.

6. Procédé selon l'une des revendications précédentes,
**caractérisé en ce que**
la première période de temps prédéfinie est comprise entre deux et huit jours, de préférence entre quatre et sept jours.

7. Procédé selon l'une des revendications précédentes,
**caractérisé en ce que**
l'étape a) de trempage dans la solution aqueuse de tanin dans le premier bain d'immersion est réalisée à température ambiante ou en dessous, la solution aqueuse de tanin ayant une température comprise entre 0 °C et 30 °C, de préférence entre 5 °C et 20 °C, de manière particulièrement préférée entre 10 °C et 15 °C.

8. Procédé selon l'une des revendications précédentes,
**caractérisé en ce que**
la deuxième période de temps prédéfinie est comprise entre 15 heures et 20 heures.

9. Procédé selon l'une des revendications précédentes,
**caractérisé en ce que**
l'étape c) de teinture est réalisée à température ambiante ou à une température supérieure, la solution de teinture ayant une température comprise entre 10 °C et 90 °C, de préférence entre 15 °C et 60 °C, de manière particulièrement préférée entre 20 °C et 30 °C.

10. Procédé selon la revendication 1,
**caractérisé en ce que**
l'application d'un colorant naturel ou de réactifs colorants sur le cannage à l'étape c) est réalisée en soumettant le cannage imprégné de tanin à l'étape a) à des vapeurs d'ammoniac pendant une troisième période de temps prédéfinie (t₃) dans une chambre fermée.

11. Procédé selon l'une des revendications précédentes,
**caractérisé en ce que**
le premier bain d'immersion (T1) est agité au moins temporairement pendant la mise en oeuvre de l'étape a).

12. Procédé selon l'une des revendications 2 à 11,
**caractérisé en ce que**
le deuxième bain d'immersion (T2) est agité au moins temporairement pendant la mise en œuvre de l'étape c).

13. Procédé selon l'une des revendications précédentes,
**caractérisé en ce que**
après le processus de teinture selon la revendication 1 ou selon la revendication 2, le cannage est soumis à un rayonnement ultraviolet provenant d'au moins une source de lumière UV (4) dans une étape f) pendant une quatrième période de temps prédéfinie (t₄).

14. Utilisation d'un procédé de teinture d'un cannage tressé comprenant les étapes consistant à :
- immerger le cannage dans un premier bain d'immersion constitué d'une solution aqueuse d'un tanin naturel, et tremper le cannage dans cette solution aqueuse de tanin pendant une première période de temps prédéfinie, au moins jusqu'à ce que le cannage se soit imbibé de la solution aqueuse de tanin naturel et descende au fond du premier récipient à bain d'immersion (2), et/ou comprise entre un jour et deux semaines ;
- retirer le produit à teindre du premier bain d'immersion ;
- immerger le cannage dans un deuxième bain d'immersion constitué d'une solution de teinture aqueuse d'une substance colorante naturelle ou de réactifs colorants, et tremper le cannage dans la solution de teinture pendant une deuxième période de temps prédéfinie, au moins jusqu'à ce que le cannage se soit imbibé de la solution de teinture aqueuse et descende au fond du deuxième bain d'immersion ;
- retirer le cannage du deuxième bain d'immersion ;
- faire sécher le cannage,
pour teindre un cannage déjà tressé, en particulier un cannage de rotin ou de rotang, le cannage étant formé d'une multitude de brins plats obtenus à partir de l'écorce externe d'une pousse végétale et entrelacés les uns avec les autres, la surface lisse de l'écorce externe étant orientée vers un côté, formant ainsi une surface supérieure lisse et une surface inférieure rugueuse du cannage,
sachant que la deuxième période de temps prédéfinie dure
jusqu'à ce que le cannage se soit imbibé de la solution aqueuse du colorant naturel ou des réactifs colorants et descende au fond du deuxième récipient à bain d'immersion (3)
ou
entre 12 heures et 24 heures
ou
de 4 à 7 jours.

15. Utilisation d'un procédé de teinture d'un cannage tressé comprenant les étapes consistant à :
- immerger le cannage dans un premier bain d'immersion constitué d'une solution aqueuse d'un tanin naturel, et tremper le cannage dans cette solution aqueuse de tanin pendant une première période de temps prédéfinie, au moins jusqu'à ce que le cannage se soit imbibé de la solution aqueuse de tanin et descende au fond du premier récipient à bain d'immersion (2), et/ou comprise entre un jour et deux semaines ;
- retirer le produit à teindre du premier bain d'immersion ;
- soumettre le cannage imprégné de tanin à des vapeurs d'ammoniac dans une chambre fermée,
pour teindre un cannage déjà tressé,
le cannage étant formé d'une multitude de brins plats obtenus à partir de l'écorce externe d'une pousse végétale et entrelacés les uns avec les autres, la surface lisse de l'écorce externe étant orientée vers un côté, formant ainsi une surface supérieure lisse et une surface inférieure rugueuse du cannage.

16. Cannage (1), en particulier cannage de rotin ou de rotang, formé d'une multitude de brins plats (10, 12, 14, 16) obtenus à partir de l'écorce externe d'une pousse végétale et entrelacés les uns avec les autres, la surface lisse de l'écore externe lisse étant orientée vers un côté, formant ainsi une surface supérieure lisse et une surface inférieure rugueuse du cannage (1), en particulier cannage (1) qui a été traité en tant que cannage fini (1) par un procédé selon les revendications 1 à 13, **caractérisé en ce que**
les colorants introduits par voie externe dans la structure végétale du cannage (1) se présentent en étant répartis de manière sensiblement régulière jusqu'à la surface lisse de l'écorce externe.

17. Cannage selon la revendication 16,
**caractérisé en ce que**
la répartition régulière des colorants ou des substances colorantes se présente également dans les zones (11) du cannage (1) où les brins individuels (10', 12', 14') du cannage (1) se chevauchent.
